# FASCICULE DE BREVET EUROPEEN

(11) **EP 2 350 350 B1**
(45) Date de publication et mention de la délivrance du brevet: **15.04.2015**
(21) Numéro de dépôt: 09768132.4
(22) Date de dépôt: 03.11.2009
(51) Int. Cl.: C25B 11/04, C25B 11/12

(54) **PROCEDE DE PREPARATION D'UNE ELECTRODE POUR LA PRODUCTION D'HYDROGENE**
VERFAHREN ZUR HERSTELLUNG EINER ELEKTRODE ZUR ERZEUGUNG VON WASSERSTOFF
METHOD FOR PREPARING AN ELECTRODE FOR PRODUCING HYDROGEN

(30) Priorité: 05.11.2008 FR 0806168
(43) Date de publication de la demande: 03.08.2011
(73) Titulaire: Centre National de la Recherche Scientifique, 75016 Paris (FR)
(72) Inventeur: KEITA, Bineta, F-92260 Fontenay aux Roses (FR)
(74) Mandataire: Goulard, Sophie
(86) Numéro de dépôt international: PCT/FR2009/052120
(87) Numéro de publication internationale: WO 2010/052421

(56) Documents cités:
- US-A1- 2006 141 334

## Description

La présente invention se rapporte à un procédé de préparation d'une électrode. Elle s'applique typiquement, mais non exclusivement, aux domaines des électrodes pour la production d'hydrogène par voie électrochimique.

De nombreuses recherches sont actuellement effectuées dans le but de trouver des produits pouvant être substitués aux métaux nobles utilisés comme électrode dans la production d'hydrogène. Cependant, les méthodes existantes sont très coûteuses puisqu'elles utilisent des métaux précieux pour les matériaux d'électrode, notamment du platine qui est un des meilleurs catalyseurs pour produire électrochimiquement de l'hydrogène.

FR 2 573 779 décrit un procédé de préparation d'une électrode activée pour la production d'hydrogène, ladite électrode étant obtenue en mettant en contact une électrode constituée par un carbone vitreux en milieu acide avec une solution aqueuse diluée d'un polyoxométallate comme par exemple le SiW₁₂O₄0H₄, puis en portant ladite électrode à un potentiel cathodique suffisant pour obtenir une forme réduite du polyoxométallate. Ce procédé met en oeuvre un matériau peu coûteux, mais il s'effectue avec un potentiel négatif qui nécessite une grande quantité d'énergie électrique. Par ailleurs ce procédé nécessite l'utilisation exclusive de milieux très acides (pH voisin de 0) et il n'est pas possible d'optimiser l'épaisseur du film de catalyseur obtenu par cette méthode, l'efficacité du catalyseur dépendant de ladite épaisseur.

La demande de brevet US 2006/141334 décrit par ailleurs une électrode catalytique pour l'adsorption du monoxyde de carbone CO ou l'oxydation du méthanol. L'électrode comprend notamment un sel partiel d'un hétéropolyacide solide dopé par un métal noble tel que par exemple par du Pt ou du Ru ou par un métal de transition et ayant une masse moléculaire allant de 800 à 10000. Ce polyacide peut être appliqué à la surface d'une électrode en carbone, sous la forme d'un mélange avec liant organique ou inorganique. Dans l'exemple 1, une poudre constituée d'un mélange d'un hétéropolyacide de formule Na₅H₃[PtW₆O₂₄).xH₂O cobroyé avec du noir d'acétylène, est dispersée dans une solution à 5% de NAFION dans un solvant dont la nature n'est pas précisée. Le mélange est ensuite appliqué sur une électrode de carbone vitreux puis séché à température ambiante. L'électrode ainsi obtenue peut ensuite être utilisée pour l'oxydation du méthanol. Une telle électrode n'est cependant pas active vis-à-vis de la réduction des protons en dihydrogène. En effet, lorsque cette électrode est testée en voltammétrie cyclique (utilisée pour tester l'activité de toutes les électrodes vis-à-vis de leur capacité à réduire les protons) seules les vagues caractéristiques des polyoxométallates sont observées (voir par exemple Bineta Keita et Louis Nadjo, Materials Chemistry and Physics, 1989, 22, 77-79). La demande de brevet US 2006/141334 n'envisage d'ailleurs pas l'utilisation de ce type électrodes pour la production d'hydrogène par voie électrochimique.

Le but de la présente invention est de pallier les inconvénients des techniques de l'art antérieur en proposant notamment un procédé de préparation d'une électrode utilisant des matériaux peu coûteux, ladite électrode utilisant relativement peu d'énergie électrique tout en ayant des performances comparables à une électrode de platine.

La présente invention a pour objet un procédé de préparation d'une électrode comprenant les étapes consistant à :
i) préparer une dispersion d'un polyoxométallate et d'un matériau conférant une conductivité électronique et comportant des charges positives, dans un solvant,
ii) déposer la suspension obtenue à l'étape i sur un support de carbone, ledit support pouvant être sous forme de carbone massif ou de couches minces de carbone,
iii) sécher la suspension déposée de l'étape ii, et
iv) appliquer un liant sur la suspension séchée de l'étape iii pour obtenir une électrode.

L'électrode selon l'invention permet d'obtenir de l'hydrogène pur, sans étape supplémentaire de purification.

Le polyoxométallate est constitué par un cation et un polyanion.

Le polyanion peut être représenté par la formule [MₘO_{y}]^{p-} ou la formule [XₓMₘO_{y}]^{q-}, dans lesquelles M est un métal de transition, de préférence choisi parmi W, Mo, V, Nb, Ta, Zn ou un mélange de ces métaux ; X est un métal de transition ou un élément non métallique, de préférence choisi parmi P, As, Sb, Bi, Si, Ge, Se, et Te; et m, x, y, p, et q sont des entiers supérieurs ou égaux à 1.

Le cation est choisi parmi H⁺, NH₄⁺, les cations de métal alcalin, les cations de métal alcalino terreux, et les cations de métaux de transition. Le cation est choisi de préférence parmi H⁺, NH₄⁺, Li⁺, Na⁺, K⁺, Rb⁺, Cs⁺, Mg²⁺, Ca²⁺, Mn²⁺, Co²⁺, Ni²⁺, Cu²⁺ et Zn²⁺.

A titre d'exemple de polyoxométallates, on peut citer H₃PW₁₂O₄₀ (PW) ; H₄SiW₁₂O₄₀ (SiW); (NH₄)₆H₂W₁₂O₄₀ (H₂W); K₇P₂W₁₇O₆₁V ; K₇P₂W₁₇O₆₁Fe ; K₁₀P₂W₁₇O₆₁ ; K₈P₂W₁₇O₆₁M¹ avec M¹ choisi parmi Mg²⁺, Ca²⁺, Mn²⁺, Co²⁺, Ni²⁺, Cu²⁺ et Zn²⁺; K₅SiW₁₁O₃₉Fe ; K₈SiW₁₁O₃₉ ; K₆SiW₁₁O₃₉M² avec M² choisi parmi Mn²⁺, Co²⁺, Ni²⁺, Cu²⁺ et Zn²⁺; K₄PW₁₁O₃₉Fe ; K₇PW₁₁O₃₉ ; K₅PW₁₁O₃₉M³ avec M³ choisi parmi Mn²⁺, Co²⁺, Ni²⁺, Cu²⁺ et Zn²⁺ ; K₉P₂W₁₅O₆₂V₃ ; et K₈Nb₆O₁₉.

Dans un premier mode de réalisation, le matériau conférant une conductivité électronique et comportant des charges positives est un matériau carboné préparé préalablement à l'étape i par traitement thermique d'un carbone, le traitement thermique étant de préférence effectué à une température d'au moins 900°C.

Plus particulièrement, on soumet au traitement thermique un carbone qui est sous la forme de noir de carbone, de nanotubes de carbone, de graphite, de carbone vitreux, de feutre de carbone, ou de nanoparticules de carbone.

Dans une étape supplémentaire, préalable à l'étape i, le carbone ainsi traité thermiquement peut être broyé. De préférence, le polyoxométallate peut être cobroyé avec le carbone traité thermiquement.

Dans ce premier mode de réalisation, le solvant de l'étape i peut être un solvant organique, de préférence un solvant choisi parmi l'isopropanol, l'éthanol, et le diméthylformamide.

Enfin, selon un exemple particulier de réalisation, la teneur massique en polyoxométallate est au moins égale à la teneur massique de carbone dans la suspension obtenue à l'étape i.

Toujours selon ce premier mode de réalisation, c'est-à-dire lorsque le matériau conférant une conductivité électronique est un matériau carboné, la teneur en volume du liant est d'au moins 75 % dans la suspension obtenue à l'étape i.

Dans un second mode de réalisation, le matériau conférant une conductivité électronique et comportant des charges positives est un oxyde métallique portant des charges positives.

Dans ce qui suit :
- « oxyde métallique » désigne un oxyde métallique en tant que tel ne portant pas de charges positives ; et
- « oxyde métallique portant des charges positives » désigne un oxyde métallique comportant des charges positives à sa surface.

L'oxyde métallique utilisé comme matériau conférant une conductivité électronique peut être choisi parmi les oxydes stables en milieu aqueux et ayant une bonne conductivité électrique. Il est choisi avantageusement parmi le titane partiellement oxydé, l'oxyde de titane TiO₂ en poudre ou massique, l'oxyde d'indium dopé à l'étain (ITO), le dioxyde d'étain SnO₂.

Selon un exemple de réalisation préféré, l'oxyde métallique et le polyoxométallate sont cobroyés préalablement à l'étape i.

La teneur massique de polyoxométallate de l'étape i peut être avantageusement d'au moins 25 % supérieure à la teneur massique de l'oxyde métallique utilisé pour la préparation du matériau conférant une conductivité électronique et comportant des charges positives.

Toujours selon ce second mode de réalisation, c'est-à-dire lorsque le matériau conférant une conductivité électronique est un oxyde métallique, la teneur en volume du liant peut être avantageusement d'au moins 25 % et d'au plus 50 % dans la suspension obtenue à l'étape i.

Dans une première variante du second mode de réalisation, l'oxyde métallique portant des charges positives est obtenu *in situ,* lors de la dispersion du polyoxométallate et de l'oxyde métallique dans un solvant. Dans ce cas, le solvant de l'étape i est une solution aqueuse acide à pH inférieur ou égal à 5, de préférence inférieur ou égal à 1. A titre d'exemple, on peut citer comme solution aqueuse acide une solution aqueuse de HClO₄.

Dans une seconde variante du second mode de réalisation, l'oxyde métallique portant des charges positives est obtenu préalablement à l'étape i. Dans ce cas, l'oxyde métallique est enrobé par un polymère comportant des charges positives avant dispersion dans le solvant selon l'étape i.

A titre d'exemple, le polymère comportant des charges positives peut être choisi parmi la polyvinylpyridine, la polyaniline, le polythiophène, le polypyrrole, et le poly(diallyldiméthyl-ammonium). Le solvant de l'étape i peut être une solution aqueuse acide à pH inférieur ou égal à 5, de préférence inférieure ou égal à 2. A titre d'exemple, on peut citer comme solution aqueuse acide une solution aqueuse acide de H₂SO₄.

Dans le procédé de préparation selon l'invention, le liant utilisé à l'étape iv peut être typiquement un liant organique, de préférence un liant polymérique, permettant de conférer des propriétés mécaniques à l'électrode.

Lorsque le polyoxométallate est stable en milieu acide, le liant est un polymère fluoré, de préférence choisi parmi les copolymères de tétrafluoroéthylène sulfonés hydrogénés (e.g. Nafion^{®} hydrogéné commercialisé par la société Aldrich), et tout polymère pouvant servir de membrane échangeuse de protons.

Les polyoxométallates stables en milieu acides sont par exemple H₃PW₁₂O₄₀ (PW), H₄SiW₁₂O₄₀ (SiW) ou (NH₄)₆H₂W₁₂O₄₀ (H₂W).

Lorsque le polyoxométallate est stable en milieu neutre ou basique, le liant peut être choisi parmi les copolymères de tétrafluoroéthylène sulfonés non hydrogénés (e.g. Nafion^{®} non hydrogéné commercialisé par la société Aldrich).

Les polyoxométallates stables en milieu neutre sont par exemple (NH₄)₆H₂W₁₂O₄₀ (H₂W); K₇P₂W₁₇O₆₁V ; K₇P₂W₁₇O₆₁Fe ; K₁₀P₂W₁₇O₆₁ ; K₈P₂W₁₇O₆₁M¹ avec M¹ choisi parmi Mg²⁺, Ca²⁺, Mn²⁺, Co²⁺, Ni²⁺, Cu²⁺ et Zn²⁺ ; K₅SiW₁₁O₃₉Fe ; K₈SiW₁₁O₃₉ ; K₆SiW₁₁O₃₉M² avec M² choisi parmi Mn²⁺, Co²⁺, Ni²⁺, Cu²⁺ et Zn²⁺ ; K₄PW₁₁O₃₉Fe ; K₇PW₁₁O₃₉ ; ou K₅PW₁₁O₃₉M³ avec M³ choisi parmi Mn²⁺, Co²⁺, Ni²⁺, Cu²⁺ et Zn²⁺. Les polyoxométallates stables en milieu basique sont par exemple (NH₄)₆H₂W₁₂O₄₀ (H₂W), K₉P₂W₁₅O₆₂V₃ ou K₈Nb₆O₁₉.

Le procédé de préparation selon l'invention peut en outre comprendre une étape consistant à immerger l'électrode obtenue à l'étape iv dans une solution d'un acide inorganique, notamment à pH inférieur ou égal à 1, afin de désorber l'excès de polyoxométallate dans l'électrode.

Dans la présente invention, la dispersion de l'étape i peut être effectuée par tous types de techniques bien connues de l'homme du métier telles que par exemple en utilisant une agitation à l'aide d'un barreau magnétique ou un traitement aux ultrasons, cette dernière technique étant préférée puisque la dispersion se fait pendant une durée réduite.

D'autres caractéristiques et avantages de la présente invention apparaîtront à la lumière des exemples qui vont suivre, lesdits exemples étant donnés à titre illustratif et nullement limitatif.

### EXEMPLE 1

### Préparation d'une électrode selon l'invention par traitement thermique d'un carbone

Dans cet exemple, le carbone utilisé est de la poudre de carbone commercialisée par la société Cabot sous la référence Vulcan XC72, les polyoxométallates sont les produits de formule H₃PW₁₂O₄₀ et H₄SiW₁₂O₄₀ commercialisés par la société VWR et le produit de formule (NH₄)₆H₂W₁₂O₄₀ commercialisé par Fluka.

### Préparation du matériau à conductivité électronique et comportant des charges positives.

On chauffe la poudre de carbone à 930°C pendant 1 heure sous atmosphère de Co²⁺, puis on la refroidit sous CO₂.

### Préparation de l'électrode

2,5 mg de la poudre de carbone traité thermiquement et 2,5 mg de polyoxométallates sont cobroyés à sec dans un creuset pendant 30 minutes. Le mélange broyé ainsi obtenu est dispersé dans 0,5 ml d'isopropanol. Cette suspension est mise sous agitation, à l'aide d'un barreau magnétique, pendant environ 50 heures.

20 µL de la suspension obtenue à l'étape précédente sont déposés sur une électrode de carbone massive de 0,3 cm², et la suspension ainsi déposée est séchée à l'air à température ambiante pendant environ 10 mn, puis à 55°C pendant 30 mn.

Ensuite, 15 µL d'un liant organique (Nafion^{®} hydrogéné commercialisé par la société Aldrich), sont appliqués à la surface de la suspension séchée. L'électrode est ensuite séchée à l'air, puis plongée dans une solution aqueuse de H₂SO₄ à pH = 0,3 pour désorber l'excès de polyoxométallates.

Ce mode opératoire a été mis en oeuvre pour chacun des trois polyoxométallates précités, à savoir H₃PW₁₂O₄₀, H₄SiW₁₂O₄₀ et (NH₄)₆H₂W₁₂O₄₀. L'électrode obtenue est notée respectivement PW12-carbone, SiW12-carbone et H2W12-carbone.

### EXEMPLE 2

### Préparation d'une électrode selon l'invention par dispersion d'un oxyde métallique dans une solution acide

L'oxyde métallique utilisé est une poudre d'oxyde de titane TiO₂ commercialisée par la société Merck la référence Patinal, et les polyoxométallates sont identiques à ceux utilisés dans l'exemple 1.

2 mg de poudre de TiO₂ sont ajoutés dans 2 ml d'une solution aqueuse de HClO₄ à pH = 0,7, puis la suspension obtenue est traitée aux ultrasons pendant 30 mn. 10 mg de polyoxométallates sont ensuite dispersés dans cette suspension par agitation à l'aide d'un barreau magnétique, pendant environ 50 h.

On retire le liquide surnageant de la suspension obtenue à l'étape précédente, on dépose 8 microlitres de ladite suspension sur une électrode de carbone massive de 0,031 cm², puis on sèche à l'air à température ambiante pendant environ 1 heure, puis à 65°C pendant 10 heures. Ensuite, on applique à la surface de la suspension séchée, 2 microlitres de Nafion^{®} hydrogéné commercialisé par la société Aldrich agissant en tant que liant.

L'électrode est ensuite séchée à l'air, puis plongée dans une solution aqueuse de H₂SO₄ à pH = 0,3 pour désorber l'excès de polyoxométallates.

Ce mode opératoire a été reproduit pour les polyoxométallates H₃PW₁₂O₄₀ et H₄SiW₁₂O₄₀, et l'électrode obtenue est notée respectivement PW12-TiO₂ et SiW12-TiO₂.

### EXEMPLE 3

### Préparation d'une électrode selon l'invention par dispersion d'un oxyde métallique dans une solution acide

L'oxyde métallique et les polyoxométallates sont identiques à ceux utilisés dans l'exemple 2.

On a cobroyé 2 mg de poudre de TiO₂ et 10 mg de polyoxométallate, puis on a dispersé le mélange broyé dans 2 ml de HClO₄ à pH = 0,7. La suspension obtenue est traitée aux ultrasons pendant 30 minutes.

On retire le liquide surnageant de la suspension obtenue à l'étape précédente, on dépose 8 microlitres de ladite suspension sur une électrode de carbone massive de 0,031 cm², puis on sèche à l'air à température ambiante pendant environ 1 h, puis à 65°C pendant 10 heures. Ensuite, on applique à la surface de la suspension séchée, 2 µL de Nafion^{®} hydrogéné commercialisé par la société Aldrich agissant en tant que liant.

L'électrode est ensuite séchée à l'air, puis plongée dans une solution aqueuse de H₂SO₄ à pH = 0,3 pour désorber l'excès de polyoxométallates.

### EXEMPLE 4

### Préparation d'une électrode selon l'invention par enrobage d'un oxyde métallique

On a préparé une électrode en reproduisant le mode opératoire de l'exemple 2, en utilisant l'oxyde métallique TiO₂ préalablement enrobé d'une couche mince de polyvinylpyridine d'épaisseur variant de 0,1 µm à 0,5 µm, et en limitant la durée de la phase d'agitation à environ 3 heures au lieu de 50 heures.

### EXEMPLE 5

### Caractérisation des électrodes

L'activité et la stabilité des électrodes des exemples 1 à 4 au cours de la production d'hydrogène ont été évaluées dans H₂SO₄ à pH compris entre 1 et 0 par voltammétrie cyclique. Tous les tests ont été effectués à température ambiante.

Pour les tests en voltammétrie cyclique, chaque électrode est soumise à plusieurs cycles entre +0,7 V et -0,6 V pour les poudres de carbone et entre +0,7 V et -0,7 V pour les poudres de TiO₂. Les potentiels indiqués ont été mesurés par rapport à une électrode au calomel saturée (ECS) avec une vitesse de balayage du potentiel comprise entre 1 et 100 mV.s⁻¹.

La figure 1 représente le voltammogramme d'un matériau PW12-carbone (courbe en trait plein) et d'un matériau SiW12-carbone (courbe en pointillés). L'intensité du courant de réduction, en A.cm⁻², est donnée en ordonnée. Le potentiel, en V vs ECS, est donné en abscisse. La figure 1 montre que le composé PW12-carbone est nettement plus efficace pour la production d'hydrogène que le composé SIW12-carbone. Le rapport entre les intensités du courant de réduction est d'environ 3,4.

La figure 2 représente le voltammogramme d'un matériau PW12-TiO₂ (courbe en trait plein) et d'un matériau SiW12-TiO₂ (courbe en pointillés). L'intensité du courant de réduction, en A.cm⁻², est donnée en ordonnée. Le potentiel, en V vs ECS, est donné en abscisse. La figure 2 montre que la différence entre l'efficacité pour la production d'hydrogène du composé PW12-TiO₂ et celle du composé SIW12-TiO₂ est plus faible. Le rapport entre les intensités du courant de réduction est d'environ 1,8.

Lorsque le polyoxométallate est bien fixé sur la poudre de carbone ou de TiO₂, la voltammétrie cyclique montre un courant correspondant aux vagues réversibles caractéristiques du polyoxométallate qui est proportionnel à la vitesse de balayage du potentiel, comme le prévoit la théorie. Les électrodes élaborées selon les exemples 1 à 4 ont rempli cette condition. En effet, dans les exemples 1 à 4, les courbes respectives représentant la variation du courant en fonction de la vitesse de balayage du potentiel sont des droites. Lorsqu'on porte les électrodes à des potentiels plus négatifs que ceux de ces premières vagues réversibles du polyoxométallate, on observe la vague qui correspond à la réduction des protons en hydrogène.

Les essais de voltammétrie cyclique ont montré que l'efficacité de l'électrode selon l'invention vis-à-vis de la réduction des protons en hydrogène augmente progressivement au cours des premières heures.

On désigne par « état final » de l'électrode, l'état à partir duquel les variations des caractéristiques (courant et surtension pour la réduction des protons) de l'électrode sont faibles. Toutefois, les tests effectués avec les méthodes électrochimiques ont montré que les électrodes selon l'invention continuent à s'améliorer (augmentation du courant et diminution de la surtension de la réduction des protons) légèrement au cours des divers traitements électrochimiques (voltammétrie cyclique, coulométrie à potentiel contrôlé (électrolyse), chronocoulométrie, chronoampérométrie, chronopotentiométrie).

Dans cet état final, les électrodes plongées dans l'acide sulfurique (pH compris entre 1 et 0) et auxquelles on impose un potentiel ou un courant ou un cyclage, dans les conditions définies plus haut, restent efficaces vis-à-vis de la production d'hydrogène.

Les caractéristiques quantitatives des électrodes selon l'invention sont rassemblées dans le tableau 1 ci-après. Le tableau 1 comprend en outre les caractéristiques quantitatives tirées de la littérature des électrodes métalliques de platine, à titre de comparaison.

**TABLEAU 1**

| Electrode | -logi₀, en A.cm⁻² | Pente en mV | Coefficient de corrélation des droites de Tafel |
|---|---|---|---|
| PW12-carbone | 3,27 à 3,03 | 42 à 55 | 0,999 à 0,997 |
| SiW12-carbone | 4,03 à 3,70 | 59 à 94 | 0,997 à 0,996 |
| H2W12-carbone | 3,19 à 3,15 | 56 à 60 | 0,997 à 0,996 |
| PW12-TiO₂ | 3,90 à 3,80 | 78 à 85 | 0,997 à 0,996 |
| SiW12-TiO₂ | 3,50 à 3,60 | 48 à 50 | 0,998 à 0,996 |
| Platine | 3,34 à 2,63 | 30 à 120 | Non fournis dans la littérature |

Les données du tableau 1 sont déterminées à partir des droites de Tafel correspondant aux voltammogrammes enregistrés à v= 1mV.s⁻¹ dans H₂SO₄ (pH=0). Sur les droites de Tafel sont reportés logi et E, i et E étant respectivement le courant et la surtension de la réaction de réduction des protons en hydrogène. Ces courants et surtensions sont mesurés sur un voltammogramme enregistré à très faible vitesse de balayage du potentiel. La figure 3 représente une droite de Tafel et le voltammogramme (enregistré à 1 mV s⁻¹) qui a servi pour le tracé cette droite, pour le composé PW12-carbone. L'ordonnée à l'origine (log i₀, i₀ étant le courant d'échange) et la pente de la droite de Tafel sont les paramètres cinétiques qui permettent la comparaison quantitative des différentes électrodes aux électrodes de platine. Le log i et E sont respectivement le courant et la surtension de la réaction de réduction des protons en hydrogène.

La comparaison des valeurs reportées dans le tableau 1 permet de conclure que les électrodes selon la présente invention ont une bonne efficacité par rapport aux électrodes métalliques de platine nettement plus coûteuses. Ainsi, pour la production d'hydrogène avec des électrodes de platine ou avec les matériaux selon la présente invention, les caractéristiques quantitatives (-logi₀, pente et coefficient de corrélation) obtenus à l'aide des droites de Tafel ont des valeurs comparables. En d'autres termes, les cinétiques de la réaction de production d'hydrogène ainsi que la surtension nécessaire sur platine et sur les matériaux de l'invention sont comparables.

La densité de courant mesurée en voltammétrie cyclique est également un paramètre important qui augmente avec la surtension et la vitesse de balayage du potentiel. Les densités de courant trouvées sont remarquables. Par exemple, avec PW12-carbone à pH = 0, une densité de courant de 0,160 A.cm⁻² a été obtenue pour une surtension de 0,260 V et à une faible vitesse de balayage du potentiel de 1 mV.s⁻¹. La densité de courant de 0,120 A.cm⁻² a été obtenue avec SiW12-TiO₂ avec une vitesse de balayage du potentiel de 1 mV.s⁻¹ et une surtension de 0,360 V. Les résultats décrits ont été obtenus sans aucune compensation de chute ohmique. Ce phénomène est constaté en regardant les paramètres utilisés pour enregistrer les courbes et qui sont sauvegardés solidairement avec chaque courbe : le paramètre de compensation de chute ohmique n'est pas activé en absence de compensation de chute ohmique.

Par ailleurs, les électrodes selon l'invention sont très stables à l'air ou en solution acide. Les procédés de préparation décrits dans la présente invention sont simples, peu coûteux et permettent de fixer facilement le polyoxométallate sur des poudres d'un matériau conférant une conductivité électronique. Ainsi, les électrodes élaborées selon la présente invention peuvent être avantageusement utilisées comme substitut des électrodes de platine existantes.

## Revendications

1. Procédé de préparation d'une électrode pour la production d'hydrogène par voie électrochimique comprenant les étapes consistant à :
i) préparer une dispersion d'un polyoxométallate et d'un matériau conférant une conductivité électronique et comportant des charges positives dans un solvant,
ii) déposer la suspension obtenue à l'étape i sur un support de carbone,
iii) sécher la suspension déposée de l'étape ii, et
iv) appliquer un liant sur la suspension séchée de l'étape iii pour obtenir une électrode.

2. Procédé selon la revendication 1, **caractérisé en ce que** le polyoxométallate est constitué par un cation et un polyanion, le polyanion étant représenté par la formule [MₘO_{y}]^{p-} ou la formule [XₓMₘO_{y}]^{q-}, dans lesquelles M est un métal de transition, X est un métal de transition ou un élément non métallique choisi parmi P, As, Sb, Bi, Si, Ge, Se, et Te, et m, x, y, p, et q sont des entiers supérieurs ou égaux à 1 ; et le cation est choisi parmi H⁺, NH₄⁺, les cations de métal alcalin, les cations de métal alcalino terreux, et les cations de métaux de transition.

3. Procédé selon l'une quelconque des revendications 1 à 2, **caractérisé en ce que** le polyoxométallate est choisi parmi H₃PW₁₂O₄₀ (PW), H₄SiW₁₂O₄₀ (SiW) et (NH₄)₆H₂W₁₂O₄₀ (H₂W).

4. Procédé selon l'une quelconque des revendications 1 à 3, **caractérisé en ce que** le matériau conférant une conductivité électronique et comportant des charges positives est un matériau carboné obtenu par traitement thermique d'un carbone à une température d'au moins 900°C.

5. Procédé selon la revendication 4, **caractérisé en ce que** l'on soumet au traitement thermique un carbone qui est sous la forme de noir de carbone, de nanotubes de carbone, de graphite, de carbone vitreux, de feutre de carbone, ou de nanoparticules de carbone.

6. Procédé selon l'une quelconque des revendications 4 à 5, **caractérisé en ce que** le carbone traité thermiquement est broyé, préalablement à l'étape i.

7. Procédé selon la revendication 6, **caractérisé en ce que** le polyoxométallate est cobroyé avec le carbone traité thermiquement.

8. Procédé selon l'une quelconque des revendications 4 à 7, **caractérisé en ce que** le solvant de l'étape i est un solvant organique.

9. Procédé selon l'une quelconque des revendications 4 à 8, **caractérisé en ce que** la teneur massique en polyoxométallate est au moins égale à la teneur massique de carbone dans la suspension obtenue à l'étape i.

10. Procédé selon l'une quelconque des revendications 4 à 9, **caractérisé en ce que** la teneur en volume du liant est d'au moins 75 % dans la suspension obtenue à l'étape i.

11. Procédé selon l'une quelconque des revendications 1 à 3, **caractérisé en ce que** le matériau conférant une conductivité électronique et comportant des charges positives est un oxyde métallique portant des charges positives.

12. Procédé selon la revendication 11, **caractérisé en ce que** l'oxyde métallique est choisi parmi le titane partiellement oxydé, l'oxyde de titane TiO₂ en poudre ou massique, l'oxyde d'indium dopé à l'étain (ITO), le dioxyde d'étain Sn02.

13. Procédé selon la revendication 11, **caractérisé en ce que** l'oxyde métallique et le polyoxométallate sont cobroyés préalablement à l'étape i.

14. Procédé selon l'une quelconque des revendications 11 à 13, **caractérisé en ce que** la teneur massique de polyoxométallate est d'au moins 25 % supérieure à la teneur massique de l'oxyde métallique.

15. Procédé selon l'une quelconque des revendications 11 à 14, **caractérisé en ce que** la teneur en volume du liant est d'au moins 25 % et d'au plus 50 % dans la suspension obtenue à l'étape i.

16. Procédé selon l'une quelconque des revendications 11 à 15, **caractérisé en ce que** l'oxyde métallique est enrobé par un polymère comportant des charges positives.

17. Procédé selon la revendication 16, **caractérisé en ce que** le polymère comportant des charges positives est choisi parmi la polyvinylpyridine, la polyaniline, le polythiophène, le polypyrrole, et le poly(diallyldiméthyl-ammonium).

18. Procédé selon la revendication 11 à 17, **caractérisé en ce que** le solvant de l'étape i est une solution aqueuse acide à pH inférieur ou égal à 5.

19. Procédé selon l'une quelconque des revendications précédentes, **caractérisé en ce que** le liant est un liant organique.

20. Procédé selon la revendication 19, **caractérisé en ce que** le liant est un polymère fluoré.

21. Procédé selon la revendication 20, **caractérisé en ce que** :
- le polyoxométallate est stable en milieu acide, et le liant est un polymère fluoré choisi parmi les copolymères de tétrafluoroéthylène sulfonés hydrogénés, ou ;
- le polyoxométallate est stable en milieu neutre ou basique, et le liant est choisi parmi les copolymères de tétrafluoroéthylène sulfonés non hydrogénés.

22. Procédé selon l'une quelconque des revendications précédentes, **caractérisée en ce que** le procédé comprend en outre une étape consistant à immerger l'électrode obtenue à l'étape iv dans une solution d'un acide inorganique.

## Patentansprüche

1. Verfahren zur Herstellung einer Elektrode, das die Schritte umfasst, die bestehen im:
i) Vorbereiten einer Dispersion eines Polyoxometallats und eines Materials, das eine elektronische Leitfähigkeit verleiht und positive Ladungen aufweist, in einem Lösungsmittel,
ii) Aufbringen der Suspension von Schritt i auf eine Kohlenstoffunterlage,
iii) Trocknen der in Schritt ii aufgebrachten Suspension und
iv) Auftragen eines Bindemittels auf die getrocknete Suspension von Schritt iii, um eine Elektrode zu erhalten.

2. Verfahren nach Anspruch 1, **dadurch gekennzeichnet, dass** das Polyoxometallat von einem Kation und einem Polyanion gebildet ist, wobei das Polyanion durch die Formel [MₘO_{y}]^{p-} oder die Formel [XₓMₘO_{y}]^{q-} dargestellt ist, in denen M ein Übergangsmetall ist, X ein Übergangsmetall oder ein nichtmetallisches Element, ausgewählt aus P, As, Sb, Bi, Si, Ge, Se und Te, ist und m, x, y, p und q ganze Zahlen größer oder gleich 1 sind, und das Kation aus H⁺, NH₄⁺, den Alkalimetallkationen, den Erdalkalimetallkationen und den Übergangsmetallkationen ausgewählt ist.

3. Verfahren nach einem der Ansprüche 1 bis 2, **dadurch gekennzeichnet, dass** das Polyoxometallat aus H₃PW₁₂O₄₀ (PW), H₄SiW₁₂O₄₀ (SiW) und (NH₄)₆H₂W₁₂O₄₀ (H₂W) ausgewählt ist.

4. Verfahren nach einem der Ansprüche 1 bis 3, **dadurch gekennzeichnet, dass** das Material, das eine elektronische Leitfähigkeit verleiht und positive Ladungen aufweist, ein kohlenstoffhaltiges Material ist, das durch thermische Behandlung eines Kohlenstoffs bei einer Temperatur von mindestens 900 °C gewonnen wird.

5. Verfahren nach Anspruch 4, **dadurch gekennzeichnet, dass** der thermischen Behandlung ein Kohlenstoff unterzogen wird, der in Form von Ruß, Kohlenstoff-Nanoröhrchen, Graphit, Glaskohlenstoff, Kohlenstofffilz oder Kohlenstoff-Nanopartikeln vorliegt.

6. Verfahren nach einem der Ansprüche 4 bis 5, **dadurch gekennzeichnet, dass** der thermisch behandelte Kohlenstoff vor Schritt i zerkleinert wird.

7. Verfahren nach Anspruch 6, **dadurch gekennzeichnet, dass** das Polyoxometallat mit dem thermisch behandelten Kohlenstoff gemeinsam zerkleinert wird.

8. Verfahren nach einem der Ansprüche 4 bis 7, **dadurch gekennzeichnet, dass** das Lösungsmittel von Schritt i ein organisches Lösungsmittel ist.

9. Verfahren nach einem der Ansprüche 4 bis 8, **dadurch gekennzeichnet, dass** der Massengehalt an Polyoxometallat mindestens gleich dem Massengehalt an Kohlenstoff in der Suspension von Schritt i ist.

10. Verfahren nach einem der Ansprüche 4 bis 9, **dadurch gekennzeichnet, dass** der Volumengehalt des Bindemittels in der Suspension von Schritt i mindestens 75 % beträgt.

11. Verfahren nach einem der Ansprüche 1 bis 3, **dadurch gekennzeichnet, dass** das Material, das eine elektronische Leitfähigkeit verleiht und positive Ladungen aufweist, ein Metalloxid ist, das positive Ladungen trägt.

12. Verfahren nach Anspruch 11, **dadurch gekennzeichnet, dass** das Metalloxid aus dem teilweise oxidierten Titan, dem pulver- oder massenförmigen Titanoxid TiO₂, dem mit Zinn dotieren Indiumoxid (ITO), dem Zinndioxid SnO₂ ausgewählt ist.

13. Verfahren nach Anspruch 11, **dadurch gekennzeichnet, dass** das Metalloxid und das Polyoxometallat vor Schritt i gemeinsam zerkleinert werden.

14. Verfahren nach einem der Ansprüche 11 bis 13, **dadurch gekennzeichnet, dass** der Massengehalt des Polyoxometallats mindestens 25 % höher ist als der Massengehalt des Metalloxids.

15. Verfahren nach einem der Ansprüche 11 bis 14, **dadurch gekennzeichnet, dass** der Volumengehalt des Bindemittels in der Suspension von Schritt i mindestens 25 % und höchstens 50 % beträgt.

16. Verfahren nach einem der Ansprüche 11 bis 15, **dadurch gekennzeichnet, dass** das Metalloxid von einem Polymer ummantelt ist, das positive Ladungen aufweist.

17. Verfahren nach Anspruch 16, **dadurch gekennzeichnet, dass** das positive Ladungen enthaltende Polymer aus dem Polyvinylpyridin, dem Polyanilin, dem Polythiophen, dem Polypyrrol und dem Poly(diallyldimethyl-ammonium) ausgewählt ist.

18. Verfahren nach Anspruch 11 bis 17, **dadurch gekennzeichnet, dass** das Lösungsmittel von Schritt i eine saure wässrige Lösung mit einem pH unter oder gleich 5 ist.

19. Verfahren nach einem der vorangehenden Ansprüche, **dadurch gekennzeichnet, dass** das Bindemittel ein organisches Bindemittel ist.

20. Verfahren nach Anspruch 19, **dadurch gekennzeichnet, dass** das Bindemittel ein fluoriertes Polymer ist.

21. Verfahren nach Anspruch 20, **dadurch gekennzeichnet, dass**:
- das Polyoxometallat in saurem Medium stabil ist, und das Bindemittel ein fluoriertes Polymer ist, das aus den sulforierten wasserstoffhaltigen Tetrafluorethylen-Copolymeren ausgewählt ist, oder
- das Polyoxometallat in neutralem oder basischem Medium stabil ist, und das Bindemittel aus den sulforierten nicht wasserstoffhaltigen Tetrafluorethylen-Copolymeren ausgewählt ist.

22. Verfahren nach einem der vorangehenden Ansprüche, **dadurch gekennzeichnet, dass** das Verfahren ferner einen Schritt umfasst, der darin besteht, die in Schritt iv erhaltene Elektrode in eine Lösung einer anorganischen Säure einzutauchen.

## Claims

1. A method for preparing an electrode for producing hydrogen via an electrochemical route comprising the steps:
i) preparing a dispersion of a polyoxometallate and of a material giving electron conductivity and including positive charges in a solvent,
ii) and depositing the suspension obtained in step i) on a carbon support,
iii) drying the deposited suspension of step ii), and
iv) applying a binder on the suspension of step iii) for obtaining an electrode.

2. The method according to claim 1, characterizing that the polyoxometallate is formed by a cation and a polyanion, the polyanion being represented by the formula [MₘO_{y}]^{p-} or the formula [XₓMₘO_{y}]^{q-}, wherein M is a transition metal, X is a transition metal or a non-metal element selected from P, As, Sb, Bi, Si, Ge, Se, and Te, and m, x, y, p, and q are integers greater than or equal to 1; and the cation is selected from H⁺, NH₄⁺, alkaline metal cations, earth alkaline metal cations, and transition metal cations.

3. The method according to any of claims 1 to 2, **characterized in that** the polyoxometallate is selected from H₃PW₁₂O₄₀ (PW), H₄SiW₁₂O₄₀ (SiW) and (NH₄)₆H₂W₁₂O₄₀ (H₂W).

4. The method according to any of claims 1 to 3, **characterized in that** the material giving electron conductivity and including positive charges is a carbonaceous material obtained by heat treatment of carbon at a temperature of at least 900°C.

5. The method according to claim 4, **characterized in that** a carbon which is in the form of carbon black, carbon nanotubes, graphite, vitreous carbon, carbon felt, or carbon nanoparticles is subject to heat treatment.

6. The method according to any of claims 4 to 5, **characterized in that** the heat-treated carbon is milled, before step i).

7. The method according to claim 6, **characterized in that** the polyoxometallate is co-milled with the heat-treated carbon.

8. The method according to any of claims 4 to 7, **characterized in that** the solvent of step i) is an organic solvent.

9. The method according to any of claims 4 to 8, **characterized in that** the mass content of polyoxometallate is at least equal to the mass content of carbon in the suspension obtained in step i).

10. The method according to any of claims 4 to 9, **characterized in that** the volume content of the binder is of at least 75% in the suspension obtained in step i).

11. The method according to any of claims 1 to 3, **characterized in that** the material giving electron conductivity and including positive charges is a metal oxide bearing positive charges.

12. The method according to claim 11, **characterized in that** the metal oxide is selected from partly oxidized titanium, titanium oxide TiO₂ as a bulk or a powder, indium oxide doped with tin (ITO), tin dioxide SnO₂.

13. The method according to claim 11, **characterized in that** the metal oxide and the polyoxometallate are co-milled before step i).

14. The method according to any of claims 11 to 13, **characterized in that** the mass content of polyoxometallate is greater by at least 25% than the mass content of the metal oxide.

15. The method according to any of claims 11 to 14, **characterized in that** the volume content of the binder is of at least 25% and at most 50% in the suspension obtained in step i).

16. The method according to any of claims 11 to 15, **characterized in that** the metal oxide is coated with a polymer including positive charges.

17. The method according to claim 16, **characterized in that** the polymer including positive charges is selected from polyvinylpyridine, polyaniline, polythiophene, polypyrrole, and poly(diallyldimethylammonium).

18. The method according to claim 11 to 17, **characterized in that** the solvent of step i) is an aqueous acid solution with a pH of less than or equal to 5.

19. The method according to any of the preceding claims, **characterized in that** the binder is an organic binder.

20. The method according to claim 19, **characterized in that** the binder is a fluorinated polymer.

21. The method according to claim 20, **characterized in that**:
- the polyoxometallate is stable in an acid medium, and the binder is a fluorinated polymer selected from hydrogenated sulfonated tetrafluoroethylene copolymers.
- the polyoxometallate is stable in a neutral or basic medium, and the binder is selected from non-hydrogenated sulfonated tetrafluoroethylene copolymers.

22. The method according to any of the preceding claims, **characterized in that** the method further comprises a step consisting of immersing the electrode obtained in step iv) in a solution of an inorganic acid.
